# EUROPÄISCHE PATENTSCHRIFT

(11) **EP 0 196 447 B1**
(45) Veröffentlichungstag und Bekanntmachung des Hinweises auf die Patenterteilung: **09.08.1989**
(21) Anmeldenummer: 86102345.5
(22) Anmeldetag: 24.02.1986
(51) Int. Cl.: C22F 1/10, C22F 1/00, C22F 3/00

(54) **Verfahren zur Erhöhung des Oxydations- und Korrosionswiderstandes eines Bauteils aus einer dispersionsgehärteten Superlegierung durch eine Oberflächenbehandlung**
Process for enhancing the oxidation and corrosion resistance of a component made from a dispersion-hardened superalloy by means of a surface treatment
Procédé pour l'amélioration de la résistance à l'oxydation et à la corrosion par un traitement de surface d'un article en un superalliage renforcé par dispersion

(30) Priorität: 15.03.1985 CH 1166/85
(43) Veröffentlichungstag der Anmeldung: 08.10.1986
(73) Patentinhaber: BBC Brown Boveri AG, CH-5401 Baden (CH)
(72) Erfinder: Nazmy, Mohamed Yousef, Dr., CH-5442 Fislisbach (CH); Rydstad, Hans, Dr., CH-5413 Birmenstorf (CH)

(56) Entgegenhaltungen:
- EP-A- 0 115 092
- DE-A- 2 740 569
- DE-A- 2 951 102
- FR-A- 2 444 086
- US-A- 3 366 515
- HIGH TEMPERATURE TECHNOLOGY, Band 3, Nr. 1, Februar 1985, Seiten 29-33, Butterworth & CO (Publishers) Ltd; M.F. CHEN et al.: "Elimination of u phase and improvement of hot corrosion resistance of a nickel-base superalloy by laserglazing"

## Beschreibung

Die Erfindung geht aus von einem Verfahren zur Erhöhung des Oxydations- und Korrosionswiderstandes eines Bauteils aus einer dispersionsgehärteten Superlegierung nach der Gattung des Oberbegriffs des Anspruchs 1 und des Anspruchs 4.

Hochwarmfeste Legierungen, insbesondere Superlegierungen, darunter vor allem solche mit härtenden Dispersoiden werden unter stets strengen Bedingungen betreffend Temperatur, mechanische Beanspruchung und korrosive oder oxydierende Atmosphäre eingesetzt. Man versucht allgemein ihren Oxydationsund Korrosionswiderstand durch Zulegieren von geeigneten Elementen oder durch Aufbringen von Schutzschichten zu erhöhen. Diesen Massnahmen sind jedoch Grenzen gesetzt. Um beste Warmfestigkeit bei höchsten Temperaturen zu erreichen, werden diese Werkstoffe fast ausschliesslich im grobkömigen, bevorzugt im längsgestreckten grobkömigen Zustand eingesetzt (E. Arzt und R.F. Singer, The effect of grain shape on stress rupture of the oxide dispersion strengthened superalloy INCONEL MA 6000, Seven Spring Conference on Superalloys, Conference Proceedings, The Metallurgical Society of AIME, 1984, pp. 367-376).

Es hat sich andererseits gezeigt, dass feinkörniges Material ein günstigeres Verhalten gegen Korrosion und Oxydation aufweist (C.S. Giggins, F.S. Pettit, « The effect of alloy grain size and surface deformation on the selective oxidation of chromium in nickelchromium alloys at temperatures of 900 and 1 100 °C », Trans. TMS-AIME, 245, Seite 2 509, 1969).

In dispersionsgehärteten Legierungen wurde nach einer gewissen Zeit der Einwirkung einer oxydierenden Atmosphäre die Bildung von Poren unter der Werkstückoberfläche festgestellt. Diese unerwünschte Porenentwicklung ist unter anderem von der Gefügeausbildung, insbesondere von der Korngrösse abhängig. Grobes Korn begünstigt die Porenbildung, feines Korn hemmt sie (J.H. Weber and P.S. Gilman, environmentally induced porosity in Ni-Cr and Ni-Cr oxide dispersion strengthened alloys, Scripta Metallurgica Vol. 18, p. 479-482, 1984; LK. Glasgow, G.J. Santoro, and M.A. Gedwill, « Oxidation + Hot Corrosion of Coated and Bare Oxide Dispersion Strengthened Superalloys », in Frontiers of High Temperature Materials, J. Benjamin ed. Inco. 1981).

In diesem Zusammenhang ist schon vorgeschlagen worden, ein Bauteil mit grobkörnigem Kern und feinkörniger Randzone zu erzeugen (Vergl. EP-A-115 092). Diese Möglichkeit wird jedoch nur sehr beschränkt und unvollkommen ausgenützt.

Es ist bekannt, dass bei Nickelbasis-Superlegierungen durch Laserumschmelzen der Oberflächenzone eine Komverfeinerung und die Ausmerzung der p.-Phase erreicht werden kann. Dies resultiert in einer Erhöhung des Korrosions- und Oxydationswiderstandes der Werkstückoberfläche (Vergl. M.F. Chen et al, « Elimination of p. phase and improvement of hot corrosion resistance of a nickel-base superalloy by laserglazing », High temperature technology, Vol. 3, No. 1, 1985, Guildford, Surney, G.B.).

Es besteht daher ein grosses Bedürfnis, nach weiteren Möglichkeiten zur Verbesserung der Hochtemperaturbeständigkeit von Bauteilen aus Superlegierungen unter oxydierenden und korrodierenden Einflüssen.

Der Erfindung liegt die Aufgabe zugrunde, ein Verfahren zur Erhöhung des Oxydations- und Korrosionswiderstandes von Bauteilen aus einer dispersionsgehärteten Superlegierung mittels einer Oberflächenbehandlung anzugeben, welches den monolithischen Zusammenhang nicht beeinträchtigt, sich durch optimale Eigenschaften der Oberflächenschicht auszeichnet und sich in einfacher Weise am fertig geformten Bauteil wirtschaftlich durchführen lässt.

Diese Aufgabe wird durch die im kennzeichnenden Teil der Ansprüche 1 und 4 angegebenen Merkmale gelöst.

Die Erfindung wird anhand der nachfolgenden, durch Figuren näher erläuterten Ausführungsbeispiele beschrieben.

Dabei zeigt :
Fig. 1 ein schematisches Schliffbild durch ein Bauteil im Anlieferungszustand mit Behandlung der Oberflächenzone durch einen Kugelstrahl,
Fig. 2 ein schematisches Schliffbild durch ein Bauteil nach der Behandlung der Oberflächenzone durch Kugelstrahlen und nach der Rekristallisationglühung,
Fig. 6 ein schematisches Schliffbild durch ein Bauteil im Anlieferungszustand mit elektrolytisch aufgebrachter Nickelschicht,
Fig. 7 ein schematisches Schliffbild durch ein Bauteil mit Nickelschicht nach einer Diffusionsglühung,
Fig. 8 ein schematisches Schliffbild durch ein Bauteil mit Nickelschicht nach einer Diffusions- und einer Rekristallisationsglühung,
Fig. 9 ein schematisches Schliffbild durch ein Bauteil nach einer Diffusions- und Rekristallisationsglühung, nach der Entfernung der nickelreichen Oberflächenschicht.

In Fig. 1 ist schematisch ein Schliffbild durch ein Bauteil im Anlieferungszustand bei der Behandlung der Oberflächenzone durch einen Kugelstrahl dargestellt. 1 ist das mittel- bis feinkörnige Werkstückgefüge im Anlieferungszustand (z. B. Strangpress- Walz- oder Schmiedeerzeugnis). Die Korngrösse ist hierbei im allgemeinen nicht sehr kritisch. Das Gefüge ist jedoch an die Bedingung gebunden, dass es genügend Triebkraft zur Grobkornbildung nach der abschliessenden Rekristallisationsglühung besitzt. 2 ist ein Kugelstrahl, welcher zur Kaltwerformung der Oberfläche dient, wogegen 3 die bereits durch Kugelstrahlen verformte Oberflächenzone des Werkstücks darstellt. Die Vorschubrichtung des Kugelstrahls 2 ist durch einen Pfeil angedeutet.
Fig. 2 beinhaltet ein schematisches Schliffbild durch ein gemäss Fig. 1 behandeltes Bauteil, d. h. nach der Behandlung der Oberflächenzone durch Kugelstrahlen und nach einer zusätzlichen Rekristallisationsglühung. 4 stellt die grobkömig rekristallisierte Kernzone, 5 die feinkörnig rekristallisierte, zuvor verformte Oberflächenzone dar.
In Fig. 6 ist schematisch ein Schliffbild durch ein Bauteil im Anlieferungszustand mit elektrolytisch aufgebrachter Nickelschicht dargestellt. 12 ist das feinkörnige Werkstoffgefüge im Anlieferungszustand. 11 ist die - in der Dicke stark übetrieben gezeichnete - elektrolytisch aufgebrachte Nickelschicht.
Fig. 7 zeigt ein schematisches Schliffbild durch ein Bauteil mit Nickelschicht nach einer Diffusionsglühung. 12 ist das unveränderte feinkörnige Werkstoffgefüge, 13 die an Nickel durch Diffusion angereicherte Oberflächenzone des Werkstücks.
Fig. 8 stellt schematisch ein Schliffbild durch ein Bauteil mit Nickelschicht nach einer Diffusions- und einer Rekristallisationsglühung dar. Auf die grobkörnig rekristallisierte Kemzone 4 folgt zunächst die feinkörnig rekristallisierte Oberflächenzone 5 und zuletzt die eigentliche, nickelreiche Oberflächenschicht 14, die an der Werkstückoberfläche unter Umständen noch aus reinem Nickel bestehen kann.
In Fig. 9 ist ein schematisches Schliffbild durch ein Bauteil nach einer Diffusions- und Rekristallisationsglühung gemäss Fig. 8, nach zusätzlicher Entfernung der nickelreichen Oberflächenschicht 14 dargestellt. Die übrigen Bezugszeichen entsprechen denjenigen der Fig. 8.

### Ausführungsbeispiel I

Siehe Fig. 1 und 2.

Aus einem mit mittlerer Korngrösse vorliegenden Schmiedebarren aus einer dispersionsgehärteten Nickelbasis-Superlegierung wurde ein prismatischer Probekörper von 100 mm Länge, 40 mm Breite und 40 mm Dicke abgeschnitten. Die unter dem Handelsnamen MA 6000 (INCO) bekannte Legierung hatte die nachfolgende Zusammensetzung:

Die Oberflächenzone 3 einer Längsseite des prismatischen Körpers wurde auf ihrer ganzen Breite und über eine Länge von 60 mm mit einem Kugelstrahl 2 verformt. Der Druck beim Kugelstrahlen betrug 0,8 MPa, der Durchmesser der Stahlkugeln 0,3 bis 0,6 mm, die Strahlzeit insgesamt für die ganze Fläche 5 min. Nach dem Kugelstrahlen wurde der Körper während 1 h bei einer Temperatur von 1 280 °C geglüht. Die grobkömig rekristallisierte Kemzone 4 wies stengelartig gestreckte Kristallite von 12 bis 15 mm Länge und 4 bis 6 mm Breite auf, während die feinkörnig rekristallisierte Oberflächenzone 5 von 200 Am Tiefe eine durchschnittliche Komgrösse von weniger als 2 Am zeigte.

In der beschriebenen Weise können feinkörnige Oberflächenzonen 5 von ca. 100 bis 200 µm Dicke hergestellt werden. Die Betriebsparameter für das Kugelstrahlen variieren je nach zu behandelnder Legierung, Gefügezustand des Ausgangsmaterials und Dicke der herzustellenden feinkörnigen Oberflächenzone.

### Ausführungsbeispiel II

Aus einem feinkörnigen Blech aus einer dispersionsgehärteten Nickelbasis-Superlegierung wurde ein rechteckiges Stück mit den Dimensionen 4 x 100 x 30 mm herausgeschnitten. Der unter dem Handelsnamen MA 754 (INCO) laufende Werkstoff hatte folgende Zusammensetzung :

Der Blechabschnitt wurde einem einmaligen Kaltwalzprozess unterworfen, wobei eine totale Dickenabnahme von ursprünglich 4 mm auf 3,9 mm (2,5 %) eingestellt wurde. Diese Kaltverformung fand überwiegend in den Oberflächenzonen des Bleches statt. Nach dem Kaltwalzen wurde der Blechabschnitt während 1/2 h einer Rekristallisationsglühung bei einer Temperatur von 1 330°C ausgesetzt. Die grobkörnig rekristallisierte Kemzone zeigte längsgestreckte Kristallite von durchschnittlich 6 bis 8 mm Länge, 2 mm Breite und 1 mm Dicke, während die feinkörnig rekristallisierten Oberflächenzonen von 150 µm Tiefe Korngrössen von 2 bis 5 µm aufwiesen.

Der Kaltverformungsgrad beim Walzen, Rollen, Drücken etc. kann in vorteilhafter Weise derart eingestellt werden, dass er für derartige blech-, band- und tafelförmige Werkstücke ca. 2 bis 5 % Dickenabnahme entspricht.

### Ausführungsbeispiel V

Vergleiche Figuren 6, 7, 8 und 9.

Aus dem Werkstoff mit der Bezeichnung MA 6000 wurde eine Turbinenschaufel gefertigt (Werkstückgefüge 12 in feinkörnigem Zustand). Das als Tragflügelprofil ausgelegte Schaufelblatt hatte eine Länge von 220 mm, eine Breite von 70 mm und eine Profiltiefe von 18 mm, bei einer max. Dicke von 12 mm. Das Bauteil wurde zunächst gereinigt, entfettet und hierauf in ein elektrochemisches Nickelbad eingehängt. Auf galvanische Weise wurde auf der Oberfläche eine Nickelschicht 11 von 50 µm Dicke aufgebracht. Dann wurde das Werkstück während 6 h einer Diffusionsglühung unter Schutzgasatmosphäre bei einer Temperatur von 1 020 °C unterworfen. Hierbei entstand die an Nickel angereicherte Oberflächenzone 13. Die Diffusion von Nickel in den Grundwerkstoff verursachte ein gewisses Komwachstum, welches durch die Dicke der Nickelschicht, die Diffusionstemperatur und die Diffusionszeit beeinflusst werden kann. Die Diffusionsschicht erreichte im vorliegenden Fall eine Dicke von durchschnittlich 200 µm. Das kontrollierte Kornwachstum während des Diffusionsprozesses hatte zur Folge, dass die nachträglich gemäss Beispiel I bei 1 280 °C/1 h durchgeführte Rekristallisationsglühung eine grobkörnig rekristallisierte Kemzone 4 ergab, während die Oberflächenzone 5 feinkörnig anfiel. Zu äusserst war noch eine dünne, unverändert vorliegende nickelreiche Oberflächenschicht 14 als Rest vorhanden. Diese Oberflächenschicht 14 wurde schliesslich auf elektrolytischem Wege entfernt (Siehe Fig. 9).

Nickelschichten 11 können vorteilhafterweise eine Dicke von 10 bis 50 µm aufweisen. Die Diffusionsglühung für den Werkstoff MA 6000 kann bei Temperaturen zwischen ca. 1 000 und 1 050 °C während ca. 4 bis 10 h durchgeführt werden.

Die Erfindung ist nicht auf die Ausführungsbeispiele beschränkt.

Die Kaltverformung der Oberfläche kann ausser durch Kugelstrahlen, Oberflächenwalzen und Drücken, durch Ziehen, Aufdornen (bei Hohlkörpern) oder auf irgend eine andere, an sich bekannte Art und Weise erfolgen. Die Rekristallisationsglühung ist im Bereich zwischen Rekristallisations- und Solidustemperatur durchzuführen.

### Bezeichnungsliste

1 = Werkstückgefüge im Anlieferungszustand (mittel- bis feinkömig)
2 = Kugelstrahl
3 = Durch Kugelstrahlen verformte Oberfiächenzone
4 = Grobkörnig rekristallisierte Kemzone
5 = Feinkörnig rekristallisierte Oberflächenzone
11 = Nickelschicht
12 = Werkstückgefüge im Anlieferungszustand (feinkörnig)
13 = An Nickel durch Diffusion angereicherte Oberflächenzone
14 = Nickelreiche Oberflächenschicht

## Patentansprüche

1. Verfahren zur Erhöhung des Oxydations- und Korrosionswiderstandes eines Bauteils aus einer dispersionsgehärteten Superlegierung durch eine Oberflächenbehandlung, dadurch gekennzeichnet, dass, unabhängig vom Gefügezustand des Ausgangsmaterials, das Bauteil einer Oberflächenbehandlung durch Kaltverformen unterworfen wird, wobei der Kaltverformungsgrad in der Oberflächenzone (3, 5) derart gewählt wird, dass bei der nachfolgenden Wärmebehandlung die verfügbare Triebkraft zu einem feinkörnigen Gefüge führt, während die Kemzone (4) zur Grobkornbildung gezwungen wird, und dass das Bauteil einer Rekristallisationsglühung im Temperaturbereich oberhalb der Rekristallisations- und unterhalb der Solidustemperatur unterworfen wird.

2. Verfahren nach Anspruch 1, dadurch gekennzeichnet, dass die Kaltverformung der Oberflächenzone (3, 5) durch einen Kugelstrahl (2) durchgeführt wird.

3. Verfahren nach Anspruch 1, dadurch gekennzeichnet, dass die Kaltverformung der Oberflächenzone (5) durch Oberflächenwalzen oder Drücken durchgeführt wird.

4. Verfahren zur Erhöhung des Oxydations- und Korrosionswiderstandes eines Bauteils aus einer dispersionsgehärteten Superlegierung durch eine Oberflächenbehandlung, dadurch gekennzeichnet, dass, ausgehend von einem feinkörnigen Gefügezustand des zuvor warmgekneteten Ausgangsmaterials, das Bauteil mit einer galvanisch aufzubringenden Nickelschicht (1) von 10 bis 50 p.m Dicke versehen und anschliessend auf eine unterhalb der Rekristallisationstemperatur des Werkstoffs liegende Temperatur zwecks Diffusion des Nickels ins Innere und Erzeugung einer an Nickel angereicherten Oberflächenzone (13) erhitzt wird, dass das Bauteil abgekühlt und hierauf auf eine Temperatur oberhalb der Rekristallisationstemperatur erhitzt wird, wobei die Kemzone (4) zur Grobkornbildung gezwungen wird, während die Oberflächenzone (5) mangels Triebkraft an der sekundären Rekristallisation gehindert und dazu gezwungen wird, den ursprünglichen feinkörnigen Zustand beizubehalten.

## Claims

1. A process for increasing the oxidation resistance and corrosion resistance of a component made of a dispersion strengthened superalloy by a surface treatment, characterised in that, regardless of the structural state of the starting material, the component is subjected to a surface treatment by cold- working, the degree of cold deformation in the surface zone (3, 5) being chosen so that, in the subsequent heat treatment, the available motive force leads to a fine-grained structure while the core zone (4) is forced to form coarse grains, and in that the component is subjected to recrystallization annealing in a temperature range above the recrystallization and below the solidus temperature.

2. A process according to claim 1, characterised in that working of the surface zone (3, 5) is carried out by means of a stream of shot (2).

3. A process according to claim 1, characterised in that working of the surface zone (5) is carried out by means of surface milling or pressing.

4. A process for increasing the oxidation resistance and corrosion resistance of a component made of a dispersion strengthened superalloy by means of a surface-treatment, characterised in that, starting from a fine-grained structural state of the starting material which has been hot-worked beforehand, the component is provided with a 10 to 50 ¡.a.m thick nickel layer (1) (sic) applied by electroplating and is then heated to a temperature below the recrystallization temperature of the material in order to effect diffusion of the nickel into the interior and to produce a nickel-rich surface zone (13), and in that the component is cooled and then heated to a temperature above the recrystallization temperature, the core zone (4) being forced to form coarse grains while the surface zone (5) is prevented by a lack of motive force from undergoing secondary recrystallization, and is forced to retain the original fine-grained state.

## Revendications

1. Procédé pour l'amélioration de la résistance à l'oxydation et à la corrosion d'une pièce en un superalliage durci par dispersion, au moyen d'un traitement de surface, caractérisé en ce que, indépendamment de l'état structural du matériau de départ, la pièce est soumise à un traitement de surface par déformation à froid, dans lequel le taux de déformation à froid dans la zone superficielle (3) est choisi de telle façon que, lors du traitement thermique qui suit, la force motrice disponible conduise à une structure à grain fin, tandis que la zone centrale (4) est forcée de former des gros grains, et en ce que la pièce est soumise à un recuit de recristallisation dans le domaine de température situé au-dessus de la température de recristallisation et en dessous de la température de solidus.

2.- Procédé suivant la revendication 1, caractérisé en ce que la déformation à froid de la zone superficielle (3, 5) est réalisée au moyen d'un jet de billes (2).

3. Procédé suivant la revendication 1, caractérisé en ce que la déformation à froid de la zone superficielle (5) est réalisée par laminage de surface ou par compression.

4. Procédé pour l'amélioration de la résistance à l'oxydation et à la corrosion d'une pièce en un superalliage durci par dispersion, au moyen d'un traitement de surface, caractérisé en ce que, partant d'un état structural à grain fin du matériau de départ préalablement corroyé à chaud, la pièce est pourvue d'une couche de nickel (11) d'une épaisseur de 10 à 50 µm, à déposer par voie galvanique, et est ensuite portée à une température située sous la température de recristallisation du matériau dans le but de provoquer la diffusion du nickel à l'intérieur et de produire une zone superficielle (13) enrichie en nickel, en ce que la pièce est refroidie et ensuite réchauffée jusqu'à une température située au-dessus de la température de recristallisation, la zone centrale (4) étant obligée de former des gros grains tandis que la zone superficielle (5) est empêchée de subir une recristallisation secondaire en raison d'un manque de force motrice et est ainsi obligée de conserver la structure initiale à grain fin.
